# EUROPÄISCHE PATENTSCHRIFT

(11) **EP 0 573 448 B1**
(45) Veröffentlichungstag und Bekanntmachung des Hinweises auf die Patenterteilung: **14.06.1995**
(21) Anmeldenummer: 92903962.6
(22) Anmeldetag: 17.02.1992
(51) Int. Cl.: C11D 1/83, C11D 1/14

(54) **VERFAHREN ZUR HERSTELLUNG VON ALKYL- UND/ODER ALKENYLSULFAT-PASTEN MIT VERBESSERTER FLIESSFÄHIGKEIT**
PROCESS FOR PRODUCING ALKYL- AND/OR ALKENYLSULFATE PASTES WITH IMPROVED FLOWABILITY
PROCEDE DE PRODUCTION DE PATES DE SULFATE D'ALKYLE ET/OU D'ALCENYLE A FLUIDITE AMELIOREE

(30) Priorität: 25.02.1991 DE 4105851
(43) Veröffentlichungstag der Anmeldung: 15.12.1993
(73) Patentinhaber: Henkel Kommanditgesellschaft auf Aktien, 40191 Düsseldorf (DE)
(72) Erfinder: SYLDATH, Andreas, D-4000 Düsseldorf 13 (DE); SCHMID, Karl, D-4020 Mettmann (DE); KISCHKEL, Ditmar, D-4019 Monheim 2 (DE)
(86) Internationale Anmeldenummer: EP9200330
(87) Internationale Veröffentlichungsnummer: WO9214809

(56) Entgegenhaltungen:
- EP-A- 0 084 154
- EP-A- 0 116 905
- EP-A- 0 259 741
- WO-A-86/02943
- WO-A-91/04313
- WORLD PATENTS INDEX LATEST Derwent Publications Ltd., London, GB; AN 86-097588
- CHEMICAL ABSTRACTS, vol. 98, no. 20, Mai 1983, Columbus, Ohio, US; abstract no.162827,

## Beschreibung

### Gebiet der Erfindung

Die Erfindung betrifft ein Verfahren zur Herstellung von Alkyl- und/oder Alkenylsulfat-Pasten mit verbesserter Fließfähigkeit durch Zusatz von nichtionischen Tensiden als Viskositätsminderer.

### Stand der Technik

Anionische Tenside vom Typ der Alkyl- und Alkenylsulfate, insbesondere solche, die Alkyl- oder Alkenylreste mit 16 bis 18 Kohlenstoffatomen enthalten, zeigen ausgezeichnete Deterenseigenschaften und eignen sich zur Herstellung von Wasch-, Spül- und Reinigungsmitteln.

Der technische Einsatz von Alkyl- und/oder Alkenylsulfaten, insbesondere zur Herstellung von pulverförmigen Waschmitteln, ist bislang begrenzt, da schon die Lagerung und der Transport von wäßrigen Alkyl- und/oder Alkenylsulfat-Pasten mit schwerwiegenden Problemen verbunden ist. So weisen Alkyl- und/der Alkenylsulfat-Pasten mit Feststoffgehalten von 30 bis 70 Gew.-% bei Umgebungstemperatur eine so hohe Viskosität und eine so starke Fließanomalie (Rheopexie) auf, daß ein Umfüllen oder Umpumpen praktisch unmöglich ist. Ein Vermischen der Pasten mit weiteren Waschmittelinhaltsstoffen führt zudem zu weitgehend inhomogenen Slurries, die nicht ohne Probleme weiterverarbeitet werden können.

Als Ausweg könnte sich anbieten, die Pasten auf eine ausreichend hohe Temperatur zu erhitzen und auf diesem Wege fließfähig zu machen. Da sich Alkyl- und/oder Alkenylsulfate jedoch schon bei Temperaturen um 80°C zu zersetzen beginnen, ist eine Lagerung unter diesen Bedingungen nur bei sorgfältigster pH-Kontrolle und gegebenenfalls Zusatz von Alkali möglich.

Auch die Alternative, die Viskosität von Alkyl- und/oder Alkenylsulfat-Pasten durch Verdünnen mit Wasser soweit herabzusetzen, daß ein Umpumpen möglich wird, ist unvorteilhaft, da ein überflüssiger Massentransport bei der Sprühtrocknung der Pasten zur Herstellung von pulverförmigen Produkten mit einem zu hohen Energieaufwand verbunden wäre.

In der Vergangenheit ist das Problem der hohen Viskosität wäßriger Aniontensid-Pasten Gegenstand einer Vielzahl von Untersuchungen gewesen. Stellvertretend soll an dieser Stelle auf die deutsche Patentanmeldung **DE-A1 3718896** verwiesen werden, in der die Verwendung von alkoxylierten Alkoholen als Viskositätsminderer für Alkylbenzolsulfonat-Pasten vorgeschlagen wird.

Aus der **WO 91/04313** (Henkel Corp.) ist die Verwendung von Alkylpolyglucosiden als Viskositätsregulatoren für Alkylsulfat-Pasten bekannt. Gemäß der Lehre der **EP-A1 0084154** (Henkel) wird vorgeschlagen, die Viskosität von wäßrigen Aniontensidkonzentraten durch den Zusatz von höhermolekuleren Polyethylenglycolen zun erniedrigen. Die Verwendung derartiger Additive zur Viskositätssenkung von Waschmittelslurries ist auch aus **World Patent Index, Derwent Publ.Ltd., London, AN 86097588** bekannt.

Gemäß der Lehre der europäischen Patentschrift **EP-B1 0116905** (Henkel) kann die Viskosität von Alkylarylsulfat-, alpha-Sulfofettsäureester- und Alkylsulfat-Pasten durch Zusatz von 1 bis 15 Gew.-% - bezogen auf den Tensidanteil - eines Anlagerungsproduktes von 1 bis 15 mol Ethylen- und/oder Propylenoxid an lineare oder verzweigte, gesättigte oder ungesättigte und gegebenenfalls mit weiteren Hydroxylgruppen substituierte Alkohole mit 8 bis 40 Kohlenstoffatomen auf Werte unterhalb von 10.000 mPa.s bei 70°C herabgesetzt werden. Diese Druckschrift beschäftigt sich vor allem mit der Viskositätsreglung von alpha-Sulfofettsäureestersalz-Pasten. Untersuchungen haben jedoch gezeigt, daß der Zusatz der genannten Alkylenoxidaddukte zu Alkyl- und/oder Alkenylsulfat- Pasten zwar bei hohen Temperaturen zu einer ausreichenden Verminderung der Viskosität führt, gleichzeitig kann es jedoch zu einer Verschlechterung der Detergenseigenschaften, insbesondere des Waschvermögens kommen. Zudem kann die Verwendung der Alkylenoxidaddukte bei der Sprühtrocknung der Alkyl- und/oder Alkenylsulfat-Pasten zu einem erhöhten Produktaustrag und einer unerwünschten Belastung der Abluft mit organischer Fracht ("Pluming") führen.

Die Aufgabe der Erfindung bestand somit darin, ein Verfahren zur Herstellung von Alkyl- und/oder Alkenylsulfat-Pasten mit verbesserten Fließeigenschaften bereitzustellen, das frei von den geschilderten Nachteilen ist.

### Beschreibung der Erfindung

Gegenstand der Erfindung ist ein Verfahren zur Herstellung von Alkyl- und/oder Alkenylsulfat-Pasten mit verbesserter Fließfähigkeit, das sich dadurch auszeichnet, daß man wäßrigen Pasten von Alkyl- und/ oder Alkenylsulfaten der Formel **(I)**,

**R¹-O-SO₃X** **(I)**

in der R¹ für einen Alkyl- und/oder Alkenylrest mit 10 bis 22 Kohlenstoffatomen und X für ein Alkali- oder Erdalkalimetall steht, die einen Feststoffanteil von 30 bis 70 Gew.-% aufweisen, mindestens ein nichtionisches Tensid ausgewählt aus der Gruppe, die gebildet wird von
a) Alkylpolyethylenglycolethern der Formel **(II)**,

   **R²O-(CH₂CH₂O)**_{**n**}**H** **(II)**

   in der R² für einen linearen C_{12/14}- und/oder C_{12/18}-Alkylrest und n für Zahlen von 2 bis 7 steht,
b) Alkylpolypropylenglycolethern der Formel **(III)**, in der R³ für einen linearen Alkylrest mit 10 bis 18 Kohlenstoffatomen und m für Zahlen von 1 bis 4 steht,
c) Mischethern und/oder
d) Hydroxymischethern
zusetzt, wobei sich eine Viskosität der Alkyl- und/oder Alkenylsulfat-Pasten von höchstens 15.000 mPa.s bei 55°C (Brookfield, Spindel 6, 20 UpM) einstellt.

Überraschenderweise wurde gefunden, daß die nach dem erfindungsgemäßen Verfahren einzusetzenden ausgewählten Niotenside nicht nur die Viskosität von Alkyl- und/oder Alkenylsulfat-Pasten auch schon bei niedrigen Temperaturen so stark herabsetzen, daß ein Umpumpen ohne die Gefahr der chemischen Zersetzung möglich wird, sondern auch die Fließanomalie beseitigen, was für die Auslegung von Förderpumpen und Förderstrekken für die Alkyl- und/oder Alkenylsulfat-Pasten eine wesentliche Erleichterung darstellt.

Die Erfindung schließt die Erkenntnis ein, daß der Zusatz der nichtionischen Tenside die Herstellung homogener Waschmittelslurries möglich macht. Das Wasch-, Spül- und Reinigungsvermögen der Alkyl- und/oder Alkenylsulfat-Pasten wird im Sinne des erfindungsgemäßen Verfahrens durch den Zusatz der nichtionischen Tenside nicht negativ beeinflußt. Schließlich kann ein Versprühen der Pasten ohne Plumingprobleme erfolgen.

Hierzu haben sich insbesondere Polyethylenglycolether mit eingeengter Homologenverteilung als besonders vorteilhaft erwiesen.

### Alkyl- und/oder Alkenylsulfate

Alkyl- und Alkenylsulfate stellen bekannte anionische Tenside dar, die nach den üblichen Methoden der präparativen organischen Chemie erhalten werden können. In der Regel werden sie durch die Umsetzung von gesättigten und/oder ungesättigten, aliphatischen primären Alkoholen mit Schwefeltrioxid hergestellt. Alkyl- und/oder Alkenylsulfate, auf die sich das erfindungsgemäße Verfahren erstreckt, leiten sich von Fettalkoholen mit 10 bis 22 Kohlenstoffatomen ab. Typische Beispiele hierfür sind Carpinalkohol, Laurylalkohol, Myristylalkohol, Cetylalkohol, Palmitoleylalkohol, Stearylalkohol, Oleylalkohol, Elaidylalkohol, Petroselinylalkohol, Arachylalkohol, Gadoleylalkohol, Behenylalkohol oder Erucylalkohol. Eine besonders drastische Erniedrigung der Pastenviskosität wird bei Alkylsulfaten beobachtet, die sich von gesättigten Fettalkoholen mit 12 bis 18, insbesondere 16 bis 18 Kohlenstoffatomen ableiten.

Die Alkyl- und/oder Alkenylsulfate können sich ferner auch von technischen Alkoholschnitten ableiten, wie sie z. B. bei der Hydrierung von technischen Fettsäuremethylestergemischen natürlicher Herkunft oder von Aldehyden aus der Roelen'schen Oxosynthese anfallen. Bevorzugt sind hierbei Alkyl- und/oder Alkenylsulfate auf der Basis von technischen Kokos- oder Talgalkoholschnitten. Hierunter sind solche primären Fettalkohole zu verstehen, die im Durchschnitt die folgende C-Kettenverteilung gemäß Tabelle 1 aufweisen:

**Tabelle 1**

| C-Kettenverteilung bevorzugter Fettalkohole | | |
|---|---|---|
| **C-Zahl** | **Kokosalkohol** **Gew.-%** | **Talgalkohol** **Gew.-%** |
| 10 | 0 - 3 | |
| 12 | 48 - 58 | |
| 14 | 19 - 24 | 0 - 3 |
| 16 | 9 - 12 | 45 - 55 |
| 18 | 11 - 14 | 45 - 55 |
| 20 | | 0 - 3 |

### Alkylpolyethylenglycolether

Als Alkylpolyethylenglycolether (Komponente a) können im Sinne des erfindungsgemäßen Verfahrens nichtionische Tenside eingesetzt werden, die der Formel **(II)** folgen,

**R²O-(CH₂CH₂O)**_{**n**}**H** **(II)**

in der R² für einen linearen C_{12/14}- und/oder C_{12/18}-Alkylrest und n für Zahlen von 2 bis 7 steht. Im Hinblick auf eine signifikante Viskositätserniedrigung der Alkyl- und/oder Alkenylsulfat-Pasten, gute Detergenseigenschaften sowie eine besonders geringe Belastung der Abluft während der Sprühtrocknung hat es sich als optimal erwiesen, Alkylpolyethylenglycolether der Formel **(II)** einzusetzen, bei denen R² für einen linearen C_{12/14}- und/oder C_{12/18}-Alkylrest und n für Zahlen von 5 bis 7 steht.

In einer weiteren bevorzugten Ausführungsform der Erfindung können Alkylpolyethylenglycolether der Formel **(II)** eingesetzt werden, deren Restalkoholgehalt, beispielsweise durch Destillation, auf einen Gehalt von weniger als 1 Gew.-% - bezogen auf das Niotensid - vermindert wurde.

### Alkylpolypropylenglycolether

Als Komponente b) kommen Alkylpolypropylenglycolether der Formel **(III)** in Betracht,
in der R³ für einen linearen Alkylrest mit 10 bis 18 Kohlenstoffatomen und m für Zahlen von 1 bis 4 steht. Bevorzugt ist der Einsatz von Alkylpolypropylenglycolether der Formel **(III)**, in der R³ für einen linearen Alkylrest mit 10 bis 18 Kohlenstoffatomen und m für Zahlen von 1 bis 3 steht.

### Mischether

Als Komponente c) kommen Mischether der Formel **(IV)** in Betracht,
in der R⁴ für einen Alkyl- oder Alkenylrest mit 6 bis 22 Kohlenstoffatomen, R⁵ für einen Alkylrest mit 1 bis 4 Kohlenstoffatomen oder einen Benzylrest, R⁶ für Wasserstoff oder eine Methylgruppe und y für Zahlen von 1 bis 10 steht. Bevorzugt ist der Einsatz von Mischethern der Formel **(IV)**, in der R⁴ für einen Alkylrest mit 12 bis 18 Kohlenstoffatomen, R⁵ für einen Butyl- oder Benzylrest, R⁶ für Wasserstoff und y für Zahlen von 4 bis 10 steht.

### Hydroxymischether

Als Komponente d) kommen schließlich Hydroxymischether der Formel **(V)** in Frage,
in Betracht, in der R⁷ für einen Alkylrest mit 6 bis 16 Kohlenstoffatomen, R⁸ für einen Alkylrest mit 1 bis 4 Kohlenstoffatomen oder einen Benzylrest, R⁹ für Wasserstoff oder eine Methylgruppe und z für Zahlen von 1 bis 10 steht. Bevorzugt ist der Einsatz von Hydroxymischethern der Formel **(V)**, in der R⁷ für einen Alkylrest mit 8 bis 10 Kohlenstoffatomen, R⁸ für einen Butyl- oder Benzylrest, R⁹ für Wasserstoff und z für Zahlen von 4 bis 10 steht. Zur Herstellung der Hydroxymischether sei auf die deutsche Patentanmeldung **DE-A1 3723323** (Henkel) verwiesen.

Bei allen diesen nichtionischen Tensiden handelt es sich um bekannte Verbindungen, deren Herstellung - sofern nicht anders angegeben - z. B. in **J.Falbe, U.Hasserodt (ed.), "Katalysatoren, Tenside und Mineralöladditive, Thieme Verlag, Stuttgart, 1978** oder **J.Falbe (ed.) "Surfactants in Consumer Products", Springer Verlag, Berlin, 1986** beschrieben ist.

Die nichtionischen Tenside können den Alkyl- und/oder Alkenylsulfat-Pasten einzeln oder aber auch in Kombinationen zugesetzt werden, wobei das Mischungsverhältnis über einen weiten Bereich variieren kann. Als besonders vorteilhaft hat sich beispielsweise der Einsatz einer Mischung enthaltend Polyglycolether, insbesondere Alkylpolyethylenglycolether, und Alkylglucoside im Gewichtsverhältnis 10 : 90 bis 90 : 10 bewährt, deren Gehalt an freiem Alkohol weniger als 1 Gew.-% - bezogen auf die Mischung - beträgt.

Um die Viskosität und die Fließgrenze der Alkyl- und/oder Alkenylsulfat-Pasten zu erniedrigen, können die nichtionischen Tenside den Alkyl- und/oder Alkenylsulfaten in Mengen von 1 bis 15, vorzugsweise 5 bis 12 Gew.-% - bezogen auf den Feststoffanteil der Pasten - entweder während oder nach der Neutralisation zugesetzt werden. Im Hinblick auf die Verwendung der Alkyl- und/oder Alkenylpolyethylenglycolether (Komponente a) hat es sich als besonders vorteilhaft erwiesen, diese nichtionischen Tenside in Mengen von 5 bis 12, insbesondere 7,5 bis 10 Gew.-% - bezogen auf den Feststoffgehalt der Pasten - einzusetzen. Das Vermischen der Alkyl- und/oder Alkenylsulfate mit den nichtionischen Tensiden kann auf mechanischem Wege, beispielsweise durch Verrühren oder Umpumpen, gegebenenfalls bei Temperaturen von 55 bis 70°C erfolgen; eine chemische Reaktion zwischen den Komponenten findet nicht statt.

Die folgenden Beispiele sollen den Gegenstand der Erfindung näher erläutern, ohne ihn darauf einzuschränken.

### Beispiele

### I. Herstellung der Alkylsulfatpaste (A)

In einem 1-l-Sulfierreaktor mit Mantelkühlung und Gaseinleitungsrohr wurden 600 g (2,3 mol) C_{16/18}-Talgalkohol (Hydrenol^{(R)} DD, Hydroxylzahl 215, Henkel KGaA, Düsseldorf/FRG) vorgelegt und bei T = 80°C mit 240 g (3 mol) Schwefeltrioxid umgesetzt. Das Schwefeltrioxid wurde durch Erhitzen aus einer entsprechenden Menge 65 gew.-%igen Oleums ausgetrieben, mit Stickstoff auf eine Konzentration von 5 Vol.-% verdünnt und innerhalb von 60 min in das Ausgangsprodukt eingeleitet. Das rohe Sulfatierungsprodukt wurde im Anschluß mit wäßriger 25 gew.-%iger Natronlauge neutralisiert und mit 1 Gew.-%, bezogen auf den Feststoffgehalt, Citronensäure gepuffert.

### Kenndaten des Produktes:

| | |
|---|---|
| Aniontensidgehalt | 49,8 Gew.-% |
| Unsulfierte Anteile | 4,0 Gew.-% |
| Natriumsulfat | 1,4 Gew.-% |
| Wasser | 44,8 Gew.-% |

Der Aniontensidgehalt und die unsulfierten Anteile wurden nach den DGF-Einheitsmethoden, Stuttgart, 1950-1984, H-III-10 bzw. G-II-6b ermittelt. Der Sulfatgehalt wurde als Natriumsulfat berechnet, die Bestimmung des Wassergehaltes erfolgte nach der Fischer-Methode.

### II. Viskosität von Talgalkylsulfat/Fettalkoholpolyethylenglycolether-Gemischen

Die Viskositäten der erfindungsgemäßen Mischungen (Beispiele 1 bis 3) sowie der Vergleichsmischungen (V1 bis V4) wurden in einem Brookfield-Viskosimeter Typ RVT (Spindel Nr.6, Drehzahl 20) bei Temperaturen von 55 bis 75°C gemessen. Die Ergebnisse sind in Tabelle 2 zusammengefaßt (Prozentangaben als Gew.-%).

**Tabelle 2**

| Viskositäten (Angabe in mPa.s) | | | | | | | |
|---|---|---|---|---|---|---|---|
| **Bsp** | **N** | **c(N)** **%** | **Temperatur (°C)** | | | | |
| | | | **75** | **70** | **65** | **60** | **55** |
| 1 | A | 5,0 | 3.500 | 3.500 | 4.500 | 7.500 | 14.500 |
| | | 7,5 | 2.750 | 3.000 | 3.500 | 5.500 | 12.000 |
| | | 10,0 | 2.250 | 2.250 | 3.250 | 3.500 | 5.250 |
| 2 | B | 5,0 | 3.500 | 3.500 | 4.500 | 7.500 | 14.500 |
| | | 7,5 | 3.000 | 3.250 | 3.750 | 5.750 | 13.250 |
| | | 10,0 | 3.000 | 3.250 | 3.500 | 6.500 | 11.000 |
| 3 | C | 5,0 | 3.250 | 3.500 | 4.250 | 6.000 | 12.500 |
| | | 7,5 | 3.000 | 3.250 | 4.000 | 4.250 | 8.000 |
| | | 10,0 | 5.550 | 6.000 | 6.000 | 4.750 | 6.250 |
| V1 | D | 5,0 | 2.750 | 3.000 | 3.500 | 5.000 | 19.250 |
| V2 | E | 5,0 | 3.000 | 3.000 | 4.000 | 5.500 | 38.750 |
| V3 | F | 5,0 | 3.000 | 3.000 | 4.000 | 6.000 | 41.000 |
| V4 | G | 5,0 | 3.000 | 3.500 | 4.500 | 8.000 | 47.500 |

### Legende:

- N =: Niotensid-Additiv
- c(N) =: Additivkonzentration
- A =: Anlagerungsprodukt von durchschnittlich 5 Mol Ethylenoxid an einen C_{12/18}-Fettalkohol
- B =: Anlagerungsprodukt von durchschnittlich 7 Mol Ethylenoxid an einen C_{12/18}-Fettalkohol
- C =: 80:20 Mischung eines Anlagerungsproduktes von durchschnittlich 5 Mol Ethylenoxid an einen C_{12/14}-Fettalkohol und eines Anlagerungsproduktes von durchschnittlich 5 Mol Ethylenoxid an einen C_{12/18}-Fettalkohol
- D =: Anlagerungsprodukt von durchschnittlich 5 Mol Ethylenoxid an einen C_{16/18}-Fettalkohol
- E =: Anlagerungsprodukt von durchschnittlich 7 Mol Ethylenoxid an einen C_{16/18}-Fettalkohol
- F =: Anlagerungsprodukt von durchschnittlich 14 Mol Ethylenoxid an einen C_{16/18}-Fettalkohol
- G =: Anlagerungsprodukt von durchschnittlich 20 Mol Ethylenoxid an einen C_{16/18}-Fettalkohol

## Patentansprüche

1. Verfahren zur Herstellung von Alkyl- und/oder Alkenylsulfat-Pasten mit verbesserter Fließfähigkeit, **dadurch gekennzeichnet**, daß man wäßrigen Pasten von Alkyl- und/oder Alkenylsulfaten der Formel **(I)**,
**R¹O-SO₃X** **(I)**
in der R¹ für einen Alkyl- und/oder Alkenylrest mit 10 bis 22 Kohlenstoffatomen und X für ein Alkali- oder Erdalkalimetall steht, die einen Feststoffanteil von 30 bis 70 Gew.-% aufweisen, mindestens ein nichtionisches Tensid ausgewählt aus der Gruppe, die gebildet wird von
a) Alkylpolyethylenglycolethern der Formel **(II)**,
**R²O-(CH₂CH₂O)**_{**n**}**H** **(II)**
in der R² für einen linearen C_{12/14}- und/oder C_{12/18}-Alkylrest und n für Zahlen von 2 bis 7 steht,
b) Alkylpolypropylenglycolethern der Formel **(III)**, in der R³ für einen linearen Alkylrest mit 10 bis 18 Kohlenstoffatomen und m für Zahlen von 1 bis 4 steht,
c) Mischethern und/oder
d) Hydroxymischethern
zusetzt, wobei sich eine Viskosität der Alkyl- und/oder Alkenylsulfat-Pasten von höchstens 15.000 mPa.s bei 55°C (Brookfield, Spindel 6, 20 UpM) einstellt.

2. Verfahren nach Anspruch 1, **dadurch gekennzeichnet**, daß man Alkylsulfate der Formel **(I)** einsetzt, in der R¹ für einen Alkylrest mit 16 bis 18 Kohlenstoffatomen und X für Natrium steht.

3. Verfahren nach den Ansprüchen 1 und 2, **dadurch gekennzeichnet**, daß man als Komponente c) Mischether der Formel **(IV)** einsetzt, in der R⁴ für einen Alkyl- oder Alkenylrest mit 6 bis 22 Kohlenstoffatomen, R⁵ für einen Alkylrest mit 1 bis 4 Kohlenstoffatomen oder einen Benzylrest, R⁶ für Wasserstoff oder eine Methylgruppe und y für Zahlen von 1 bis 10 steht.

4. Verfahren nach den Ansprüchen 1 und 2, **dadurch gekennzeichnet**, daß man als Komponente d) Hydroxymischether der Formel **(V)** einsetzt, einsetzt, in der R⁷ für einen Alkylrest mit 6 bis 16 Kohlenstoffatomen, R⁸ für einen Alkylrest mit 1 bis 4 Kohlenstoff- atomen oder einen Benzylrest, R⁹ für Wasserstoff oder eine Methylgruppe und z für Zahlen von 1 bis 10 steht.

5. Verfahren nach den Ansprüchen 1 bis 4, **dadurch gekennzeichnet**, daß man die nichtionischen Tenside den Alkyl-und/oder Alkenylsulfat-Pasten in Mengen von 1 bis 15 Gew.-% - bezogen auf den Feststoffanteil - zusetzt.

## Claims

1. A process for the production of alkyl and/or alkenyl sulfate pastes having improved flow properties, characterized in that to aqueous pastes of alkyl and/or alkenyl sulfates
which correspond to formula **(I):**
**R¹O-SO₃X** **(I)**
where R¹ is an alkyl and/or alkenyl radical containing 10 to 22 carbon atoms and X is alkali metal or alkaline earth metal,
and which have a solids content of 30 to 70% by weight, the alkyl and/or alkenyl sulfate pastes being adjusted to a viscosity of at most 15,000 mPa.s at 55°C (Brookfield, spindle 6, 20 r.p.m.), is added at least one nonionic surfactant selected from the group consisting of
a) alkyl polyethylene glycol ethers corresponding to formula **(II)**:
**R²O-(CH₂CH₂O)**_{**n**}**H** **(II)**
in which R² is a linear C_{12/14} and/or C_{12/18} alkyl radical and n is a number of 2 to 7,
b) alkyl polypropylene glycol ethers corresponding to formula **(III)**: in which R³ is a linear alkyl radical containing 10 to 18 carbon atoms and m is a number of 1 to 4,
c) mixed ethers and/or
d) hydroxy mixed ethers

2. A process as claimed in claim 1, **characterized in that** alkyl sulfates of formula **(I)** in which R¹ is a C₁₆₋₁₈ alkyl radical and X is sodium are used.

3. A process as claimed in claims 1 and 2, **characterized in that** mixed ethers corresponding to formula **(IV):** in which R⁴ is an alkyl or alkenyl radical containing 6 to 22 carbon atoms, R⁵ is an alkyl radical containing 1 to 4 carbon atoms or a benzyl radical, R⁶ is hydrogen or a methyl group and y is a number of 1 to 10, are used as component c).

4. A process as claimed in claims 1 and 2, **characterized in that** hydroxy mixed ethers corresponding to formula **(V)**: in which R⁷ is an alkyl radical containing 6 to 16 carbon atoms, R⁸ is an alkyl radical containing 1 to 4 carbon atoms or a benzyl radical, R⁹ is hydrogen or a methyl group and z has a value of 1 to 10, are used as component d).

5. A process as claimed in at least one of claims 1 to 4, **characterized in that** the nonionic surfactants are added to the alkyl and/or alkenyl sulfate pastes in quantities of 1 to 15% by weight, based on the solids content.

## Revendications

1. Procédé de production de pâtes de sulfate d'alkyle et/ou d'alcényle à fluidité améliorée, **caractérisé en ce que** l'on additionne à des pâtes aqueuses de sulfates d'alkyle et/ou d'alcényle de la formule (I)
R¹O-SO₃X (I)
dans laquelle R¹ représente un radical alkyle et/ou alcényle comportant 10 à 22 atomes de carbone et X correspond à un métal alcalin ou alcalino-terreux, qui présentent une proportion de matière solides de 30 à 70 % en poids, au moins un tensioactif non ionique sélectionné parmi le groupe constitué des
a) alkylpolyéthylèneglycoléthers de la formule (II),
R²O-(CH₂CH₂O)ₙH (II)
dans laquelle R² représente un radical alkyle linéaire en C_{12/14} et/ou en C_{12/18}, et n correspond à un nombre de 2 à 7,
b) alkylpolypropylèneglycoléthers de la formule (III), dans laquelle R³ représente un radical alkyle linéaire comportant 10 à 18 atomes de carbone et m correspond à un nombre de 1 à 4,
c) éthers mixtes et/ou
d) hydroxyéthers mixtes,
à la suite de quoi il s'instaure une viscosité des pâtes de sulfate d'alkyle et/ou d'alcényle de maximum 15.000 mPa.s à 55 °C (Brookfield, broche 6, 20 tours/min).

2. Procédé selon la revendication 1, **caractérisé en ce que** l'on met en oeuvre des sulfates d'alkyle de la formule (I), dans laquelle R¹ représente un radical alkyle comportant 16 à 18 atomes de carbone et X correspond au sodium.

3. Procédé selon les revendications 1 et 2, **caractérisé en ce que** l'on met en oeuvre comme composant (c), des éthers mixtes de la formule (IV) dans laquelle R⁴ représente un radical alkyle ou alcényle comportant 6 à 22 atomes de carbone, R⁵ correspond à un radical alkyle comportant 1 à 4 atomes de carbone ou à un radical benzyle, R⁶ est l'hydrogène ou un groupe méthyle et y représente un nombre de 1 à 10.

4. Procédé selon les revendications 1 et 2, **caractérisé en ce que** l'on met en oeuvre comme composant (d), des hydroxyéthers mixtes de la formule (V) dans laquelle R⁷ représente un radical alkyle comportant 6 à 16 atomes de carbone, R⁸ correspond à un radical alkyle comportant 1 à 4 atomes de carbone ou à un radical benzyle, R⁹ est l'hydrogène ou un groupe méthyle et z représente un nombre de 1 à 10.

5. Procédé selon les revendications 1 à 4, **caractérisé en ce que** l'on additionne les tensioactifs non ioniques aux pâtes de sulfate d'alkyle et/ou d'alcényle, en proportions de 1 à 15 % en poids par rapport à la concentration en matières solides.
